# EUROPÄISCHE PATENTSCHRIFT

(11) **EP 3 038 114 B1**
(45) Veröffentlichungstag und Bekanntmachung des Hinweises auf die Patenterteilung: **06.02.2019**
(21) Anmeldenummer: 14199944.1
(22) Anmeldetag: 23.12.2014
(51) Int. Cl.: H01B 1/02

(54) **Aluminiumlegierung für Leadframes**
Aluminium alloy for lead frames
Alliage d'aluminium pour grilles de connexion

(43) Veröffentlichungstag der Anmeldung: 29.06.2016
(73) Patentinhaber: Hydro Aluminium Rolled Products GmbH, 41515 Grevenbroich (DE)
(72) Erfinder: Denkmann, Volker, 47906 Kempen (DE)
(74) Vertreter: Cohausz & Florack

(56) Entgegenhaltungen:
- EP-A1- 1 201 779
- CN-A- 103 231 002
- CN-U- 203 162 592
- GB-A- 1 136 741
- US-A1- 2014 209 350

## Beschreibung

Die Erfindung betrifft die Verwendung einer AA6XXX Aluminiumlegierung für elektrische Verbindungen von elektrischen Bauelementen einer elektrischen Schaltung oder von Halbleiterbauelementen, ein Stanzteil für eine elektrische Verbindungen von elektrischen Bauelementen einer elektrischen Schaltung oder Halbleiterbauelementen, ein Verfahren zur Herstellung der Stanzteile sowie ein Verfahren zur Herstellung einer elektrischen Schaltung oder eines Halbleiterbauelements unter Verwendung der Stanzteile.

Zur Bereitstellung von elektrischen Verbindungen von elektrischen Bauelementen in elektrischen Schaltungen oder Halbleiterbauelementen werden sogenannte Leadframes (Leiterrahmen) oder auch Stanzgitter aus Metall verwendet. Beispielsweise werden in Kraftfahrzeugen metallische Stanzgitter verwendet, um auf möglichst engem Raum Bauelemente einer elektrischen Schaltung miteinander zu verbinden, ohne dass zusätzliche Kabelverbindungen notwendig sind. Diese Stanzgitter werden üblicherweise aus einer Kupferlegierung hergestellt und dienen nicht nur zur Leitung des elektrischen Stroms zwischen den Bauelementen, sondern übernehmen auch den Abtransport von Wärme aus den elektrischen Bauelementen. Die Dicke der Stanzgitter beträgt beispielsweise 0,2 mm bis 2mm. Entsprechende Stanzgitter werden häufig auch für Leistungselektronik verwendet, um einen möglichst geringen elektrischen Widerstand bei größeren Stromstärken bereitzustellen.

Halbleiterbauelemente weisen in ihren Gehäusen ebenfalls elektrische Verbindungen von elektrischen Bauelementen auf, welche durch sogenannte Leadframes bereitgestellt werden. Entsprechend der Leadframes werden bei Dicken im Bereich von maximal 0,3 mm, vorzugsweise maximal 0,2 mm mit den jeweiligen Halbleiterbauelementen verbunden und in einem Gehäuse verkapselt. Hierzu muss zunächst ein Halbleiterchip mit dem Leadframe elektrisch leitfähig verbunden werden. Dieser Prozess wird als Die-Bonding" bezeichnet. Das elektrische Verbinden der Leadframes mit den Halbleiterchips erfolgt über Bonddrähte mit Durchmessern im Bereich von 15 µm bis 100 µm über das "Wire-Bonding", bei welchem die Bonddrähte oft unter Verwendung eines Ultraschallschweißens auf dem Halbleiterchip selbst und auf dem Leadframe geschweißt werden. Anschließend wird beispielsweise durch ein Transfer-Mold-Verfahren das Gehäuse des Halbleiterbauelementes gegossen und thermisch ausgehärtet. Typische Halbleiterbauelemente sind beispielsweise integrierte Schaltungen sogenannte ICs, welche über äußere zum Leadframe gehörende Kontakte mit weiteren elektrischen Bauelementen elektrisch verbunden werden können.

Beim "Die-Bonding", "Wire-Bonding" und "Molding" sowie beim Aushärten des Gehäuses, dem sogenannten "Post-Mold-Curing" wird das Leadframe einer Erwärmung auf Temperaturen von mehr als 150°C bis maximal 380°C ausgesetzt.

Stanzgitter und Leadframes werden üblicherweise aus Kupfer oder eine Kupferlegierung hergestellt. Als eine bekannte Kupferlegierung kann beispielsweise die Kupferlegierung CuNi2,5SiZn angesehen werden, welche in Bezug auf die Zugfestigkeit, Streckgrenze, elektrische Leitfähigkeit, thermische Leitfähigkeit, thermische Ausdehnung und sowie die Härte der Legierung die für Massenfertigung von Halbleiterbauelementen geforderten Eigenschaften erfüllt.

Nachteilig bei den verwendeten Kupferlegierungen ist aber, dass der Rohstoffpreis für das Edelmetall Kupfer sehr hoch ist. Außerdem unterliegen die Stanzwerkzeuge aufgrund der recht hohen Festigkeit der Kupferlegierung erhöhtem Verschleiß, was ebenfalls zu höheren Kosten in der Produktion führt. Daher wurde bereits in der Vergangenheit Aluminium als Ersatzwerkstoff für diese Anwendungen in Betracht gezogen. Aus dem US-Patent US 5,066,368 ist die Verwendung eines Leadframes bestehend aus einer Aluminiumlegierung vom Typ AA3XXX und AA6XXX bekannt.

Bevorzugt werden gemäß dem US-Patent die Aluminiumlegierungen vom Typ AA3003 verwendet.

Aus der internationalen Patentanmeldung WO 92/04729 ist bekannt, durch eine Beschichtung des Leadframes eine verbesserte Haftung des gegossenen Gehäuses eines Halbleiterbauelementes am Leadframe zu erreichen, wobei auch die internationale Patentanmeldung eine Aluminiumlegierung vom Typ AA3003 für die Leadframes bevorzugt.

Die bevorzugten Aluminiumlegierungstypen AA3003 aber auch die Versuche mit Aluminiumlegierungen vom Typ AA5000 scheiterten insbesondere an zu stark abweichenden mechanischen Eigenschaften nach der Herstellung von beispielsweise Halbleiterbauelementen. So kommt es zu Entfestigungsvorgängen in AA3000er und AA5000er Werkstoffen aufgrund der Wärmebehandlung beim Die-Bonding, Wire-Bonding oder Molding und Post-Mold-Curing. Darüber hinaus war bisher auch die elektrische Leitfähigkeit bei hoch magnesiumhaltigen 5000er Aluminiumlegierungen nicht ausreichend hoch.

Hiervon ausgehend liegt der vorliegenden Erfindung die Aufgabe zugrunde, für elektrische Verbindungen von elektrischen Bauelementen einer elektrischen Schaltung oder von Halbleiterbauelementen eine Aluminiumlegierung vorzuschlagen, mit welcher die bisher aus dem Stand der Technik bekannten Probleme gelöst werden können.

Gemäß einer ersten Lehre der vorliegenden Erfindung wird die oben aufgezeigte Aufgabe dadurch gelöst, dass die Aluminiumlegierung eine Zusammensetzung vom Typ EN AW 6016 aufweist.

Bei Simulationsglühungen, welche die Prozessschritte zur Herstellung von elektrischen Verbindungen von elektrischen Halbleiterbauelementen, einer elektrischen Schaltung oder von Halbleiterbauelementen nachahmen, wurde festgestellt, dass diese zu einer Warmaushärtung der oben genannten Aluminiumlegierungstypen verwendet werden können und damit der Kupferlegierung ähnliche mechanische, thermische und elektrische Eigenschaften bereitstellen können. Insbesondere die Werte für die Streckgrenze der oben genannten Aluminiumlegierungen liegen im Zustand T6, also nach einer Warmauslagerung, sehr nahe an den Streckgrenzwerten der bisher bevorzugt verwendeten Kupferlegierungen, sodass die Verwendung der oben genannten spezifischen Aluminiumlegierungstypen für die Bereitstellung von elektrischen Verbindungen von elektrischen Bauelementen einer elektrischen Schaltung oder von Halbleiterbauelementen ermöglicht wird. Alle drei Aluminiumlegierungstypen weisen besonders gute elektrische Leitfähigkeiten im warmausgelagerten Zustand T6 auf. Es zeigte sich zudem, dass die Aluminiumlegierung vom Typ EN AW 6016 noch höhere Werte in Bezug auf die Zugfestigkeit und die Streckgrenze erreicht als die Aluminiumlegierung vom Typ EN AW 6063. Sie weist insbesondere auch eine größere Härte im Zustand T6 auf als die Legierung vom Typ EN AW 6063.

Vorzugweise wird die Aluminiumlegierung als Stanzteil, als gestanztes Leadframe oder als Stanzgitter für die elektrische Verbindung der elektrischen Bauelemente oder Halbleiterbauelemente verwendet. Aufgrund der Aushärtbarkeit der Aluminiumlegierungen vom Typ EN AW 6060, EN AW 6063 oder EN AW 6016 besteht die Möglichkeit, die Stanzteile zunächst in einem weichen, gut umformbaren Zustand, beispielsweise im Zustand T4, herzustellen, sodass das Stanzen und Umformen problemlos und mit geringem Verschleiß an den Stanzwerkzeugen erfolgen kann. Durch Wärmebehandlungen kann bei den genannten Legierungen die Festigkeits- und die Streckgrenzwerte an die nachgelagerten Prozessschritte zur Bereitstellung von elektrischen Schaltungen oder die Herstellung von Halbleiterbauelementen angepasst werden. Hierzu können auch die Prozessschritte, welche eine Wärmebehandlung beinhalten, genutzt werden.

Gemäß einer weiteren Ausgestaltung wird ein Aluminiumband, eine Aluminiumfolie oder ein Blech aus den Aluminiumlegierungen im Zustand T4 zur Herstellung der Stanzteile verwendet. Der Zustand T4 wird dadurch erreicht, dass das hergestellte Aluminiumlegierungsband, -folie oder -blech nach dem Kaltwalzen lösungsgeglüht und anschließend abgeschreckt wird, sodass möglichst viele Legierungsbestandteile in fester Lösung in der Aluminiummatrix verbleiben und einen hoch umformbaren Werkstoff zur Verfügung stellen. Bei dem Stanzen kann neben einem geringen Verschleiß auch der hohe Umformgrad genutzt werden.

Gemäß einer zweiten Lehre der vorliegenden Erfindung wird die oben aufgezeigte Aufgabe durch ein Stanzteil für eine elektrische Verbindung von elektrischen Bauelementen einer elektrischen Schaltung oder Halbleiterbauelementen dadurch gelöst, dass das Stanzteil zumindest teilweise aus einer Aluminiumlegierung vom Typ EN AW 6060, EN AW 6063 oder EN AW 6016 besteht.

Wie bereits oben ausgeführt, weisen die genannten Aluminiumlegierungen insbesondere im Zustand T6 nach einer Warmauslagerung die für die Bereitstellung einer elektrischen Verbindung von elektrischen Bauelementen einer elektrischen Schaltung oder von Halbleiterbauelementen notwendigen mechanischen, elektrischen und thermischen Eigenschaften auf. Eine Entfestigung der Aluminiumlegierung findet bei der Wärmebelastung bis zur Fertigstellung der elektrischen Schaltung bzw. des Halbleiterbauelements nicht statt. Darüber hinaus lassen sich entsprechende Stanzteile kostengünstiger als Stanzteile bestehend aus einer Kupferlegierung herstellen, da die zu stanzenden Aluminiumbänder im Zustand T4 leicht umgeformt werden können und der Verschleiß an den Stanzwerkzeugen gering bleibt.

Werden die Stanzteile aus einer Aluminiumlegierungsfolie mit einer Dicke von 20 µm bis 200 µm oder aus einem Aluminiumlegierungsband mit einer Dicke von 200 µm bis 2 mm hergestellt, können in Bezug auf die unterschiedlichen elektrischen Eigenschaften Leadframes und Stanzgitter bereitgestellt werden, welche für den Einsatz in Halbleiterbauelementen aber auch in elektrischen Schaltungen maßgeschneiderte Abmessungen aufweisen. Für elektrische Schaltungen mit höheren Leistungen und damit höheren Strömen werden die Stanzteile bevorzugt aus einem Aluminiumlegierungsband mit einer Dicke von 200 µm bis 2mm hergestellt. Bevorzugt sind bei Leadframes allerdings auch Zwischengrößen beispielsweise von 80 µm bis 300 µm bzw. 250 µm, welche einen bevorzugten Bereich für die Dicke der Bänder bzw. Folien, aus welchen die Leadframes hergestellt sind, aufweisen.

Gemäß einer Ausgestaltung des Stanzteils ist die Aluminiumlegierung des Stanzteils nach der Herstellung der elektrischen Schaltung oder des Halbleiterbauelements zumindest bereichsweise in einem warm ausgehärteten Zustand und/oder im Zustand T6. Die Warmauslagerungseigenschaften der bevorzugten Aluminiumlegierungen vom Typ EN AW 6063 oder EN AW 6016 führen dazu, dass die für den Einsatz der Halbleiterbauelemente bzw. der elektrischen Schaltungen notwendigen mechanischen, elektrischen und auch thermischen Eigenschaften den Einsatz als Leadframes bzw. elektrische Verbindungen für elektrische Bauelemente ermöglichen.

Bevorzugt werden die Stanzteile zumindest bereichsweise oberflächenbehandelt, insbesondere beschichtet. Als Oberflächenbehandlungen kommen beispielsweise Eloxierungen, Plattierungen oder Galvanisierungen in Frage. Eine Eloxierung erhöht beispielsweise die Beständigkeit gegen Oxidation des Aluminiums deutlich. Andere Beschichtungen, eine Kupferbeschichtung oder auch Goldbeschichtungen ermöglichen die Verwendung von spezifischen Fertigungstechniken, beispielsweise das Ultraschall-Wire-Bonding.

Vorzugweise ist das Stanzteil ein Leadframe eines Halbleiterbauelementes oder Stanzgitter einer elektrischen Schaltung. Leadframes werden üblicherweise in Folgeverbundwerkzeugen mit hoher Geschwindigkeit aus einem bandförmigen Grundwerkstoff, beispielsweise aus einem Aluminiumband hergestellt. Stanzgitter können dagegen auch als Einzelteile ehrgestellt werden Leadframes unterscheiden sich von den Stanzgittern einerseits durch die geringeren Dicken; andererseits wird bei Leadframes der Trägerrahmen üblicherweise durch einen abschließenden Stanzschritt nach der Herstellung des Halbleiterbauelementes abgetrennt, wohingegen das Stanzgitter üblicherweise in einer Leiterplatte vollständig Teil der elektrischen Schaltung wird. Beide Ausprägungen des Stanzteils ermöglichen daher eine besonders hohe Automatisierung des Herstellprozesses bei gleichzeitiger Reduktion der Rohstoffpreise des Grundwerkstoffs.

Gemäß einer weiteren Lehre der vorliegenden Erfindung wird die oben aufgezeigte Aufgabe durch ein Verfahren zur Herstellung von Stanzteilen für elektrische Verbindungen von Bauelementen einer elektrischen Schaltung oder von Halbleiterbauelementen mit den folgenden Schritten gelöst:
- Bereitstellen eines Bandes, einer Folie oder einer Blechs bestehend aus einer Aluminiumlegierung vom Typ EN AW 6060, EN AW 6063 oder EN AW 6016 nach Anspruch 4,
- Lösungsglühen und Abschrecken des Bandes, der Folie oder des Blechs derart, dass das Band, die Folie oder das Blech im Zustand T4 vorliegt,
- Stanzen des Bandes, der Folie oder des Blechs zur Bereitstellung von elektrischen n Verbindungen von Bauelementen einer elektrischen Schaltung.

Wie bereits zuvor ausgeführt, können im Zustand T4 die Stanzteile von dem sehr guten Umformverhalten des Aluminiumlegierungswerkstoffs profitieren, sodass hochpräzise Stanzprozesse und Umformprozesse genutzt werden können, um Leadframes und Stanzgitter bereitzustellen.

Vorzugsweise wird nach dem Stanzen des Bandes, der Folie oder des Blechs im Zustand T4 eine Kaltauslagerung und/oder eine Warmauslagerung vor der Weiterverarbeitung durchgeführt. Durch diese Kaltauslagerung und/oder Warmauslagerung kann beispielsweise ein ganz spezifischer Zustand des Bandes, der Folie oder des Blechs eingestellt werden, bzw. der daraus hergestellten Stanzteile, sodass die Fertigung von elektrischen Schaltungen oder Halbleiterbauelementen mit hoher Geschwindigkeit erfolgen kann. Beispielsweise können andere Aushärtungszustände genutzt werden, beispielsweise ein Zustand T5, um ausgehend von dem Zustand T4 spezifische Zugfestigkeitswerte bzw. Streckgrenzwerte, welche auf die Verarbeitung abgestimmt sind, genutzt werden, um abschließend erst die maximale Festigkeit im Zustand T6 nach einer weiteren Wärmebehandlung zu erreichen.

Gemäß einer nächsten Ausgestaltung des Verfahrens wird das Band, die Folie oder das Blech mit einem Verfahren, welches die folgenden Verfahrensschritte aufweist, hergestellt:
- diskontinuierliches Gießen eines Barrens, vorzugsweise im DC-Verfahren (direct chill),
- homogenisierendes Walbarrens
- Warmwalzen des Walzbarrens und
- Kaltwalzen des Warmbandes mit oder ohne Zwischenglühung an Enddicke, wobei das Band auf eine Enddicke von 0,2 mm bis 2 mm und die Folie auf eine Enddicke von 20 µm bis 200 µm gewalzt wird.

Alternativ zum diskontinuierlichen Gießen kann gemäß einer weiteren Ausgestaltung das Band durch kontinuierliches Gießen eines Gießbandes hergestellt werden und das Gießband durch Warm- oder Kaltwalzen auf eine Enddicke von 20 µm bis 200 µm zur Folie oder auf eine Enddicke 0,2 mm bis 2 mm zum Band gewalzt werden.

Beide Verfahrensschritte, das diskontinuierliche Gießen eines Walzbarrens mit seinen entsprechenden Verfahrensschritten sowie das kontinuierliche Gießen eines Gießbandes und den weiteren Verfahrensschritten zur Herstellung einer Folie oder eines Bandes ermöglichen es, aus dem erfindungsgemäßen Aluminiumlegierungswerkstoff Stanzteile mit hoher Wirtschaftlichkeit herzustellen, welche den Anforderungen für die Bereitstellung von elektrischen Verbindungen von Bauelementen einer elektrischen Schaltung oder von Halbleiterbauelementen genügen.

Schließlich wird die oben aufgezeigte Aufgabe durch eine vierte Lehre der Erfindung durch eine Herstellung einer elektrischen Schaltung oder eines Halbleiterbauelementes unter Verwendung von erfindungsgemäßen Stanzteilen gelöst. Die Stanzteile, insbesondere Stanzgitter oder Leadframes weisen aufgrund der verwendeten Aluminiumlegierung die notwendigen mechanischen, elektrischen und auch thermischen Eigenschaften auf. Darüber hinaus können die Kosten zur Herstellung entsprechender elektrischer Schaltungen oder Halbleiterbauelemente aufgrund der geringeren Rohstoffkosten für die Leadframes oder Stanzgitter weiter gesenkt werden.

Vorzugsweise werden die Stanzteile während der Herstellung einer elektrischen Schaltung oder eines Halbleiterbauelementes bereichsweise mindestens einer Oberflächenbehandlung, beispielsweise einem Plattieren, Anodisieren, Galvanisieren oder Beschichten unterzogen. Durch diese Oberflächenbehandlung können spezifische Bereiche der Stanzteile an die jeweilige Aufgabe angepasst werden. Beispielsweise ermöglicht eine Beschichtung mit ultraschallbondfähiger Oberfläche die Verwendung von Ultraschalldraht bzw. Wirebondern zur elektrischen Kontaktierung des Halbleiterchips mit dem Leadframe. Andere Bedürfnisse können beispielsweise die Beschichtung mit einem Weichlot oder einer Korrosionsschutzschicht darstellen. Gleichzeitig kann auch eine Oberflächenbehandlung durch Beschichtung mit einem Isolationsmaterial erfolgen oder eine Behandlung zum weiteren Korrosionsschutz.

Weiter bevorzugt wird das Verfahren dadurch ausgestaltet, dass die Stanzteile vor, während oder nach deren Verarbeitung zu einer elektrischen Schaltung oder einem Halbleiterbauelement Wärmebehandlungsschritten zur Aushärtung der Aluminiumlegierung unterzogen werden. Die Aluminiumlegierungen vom Typ EN AW 6063 und EN AW 6016 zeichnen sich dadurch aus, dass verschiedene TemperZustände, unterschiedliche Festigkeiten und Härten bereitstellen können. Insofern kann der Aushärtegrad der Aluminiumlegierung spezifisch auf die Eigenschaften des Herstellverfahrens abgestellt werden.

Im Weiteren soll anhand von Ausführungsbeispielen in Verbindung mit der Zeichnung die Erfindung näher erläutert werden.

In den Zeichnungen zeigt
- Fig. 1: ein erstes Ausführungsbeispiel einer typischen Konfiguration eines Leadframes,
- Fig. 2: ein weiteres Ausführungsbeispiel eines Stanzteils in Form eines Stanzgitters, einer elektrischen Schaltung und
- Fig. 3: eine schematische Darstellung der Verfahrensschritte zur Herstellung von elektrischen Schaltungen oder Halbleiterbauelementen.

Zunächst zeigt Fig. 1 in einer Draufsicht ein Leadframe 1, welches zur Herstellung von Halbleiterbauelementen, insbesondere integrierten Schaltungen genutzt werden kann. Der typische Aufbau des Leadframes 1 für sogenannte IC's (integrierte Schaltungen) weist verschiedene Bereiche auf, welche unterschiedliche Eigenschaften besitzen müssen. So sind die Anschlusskontakte 3 nach der Herstellung außerhalb des Gehäuses oder Packages des Halbleiterbauelementes angeordnet und dienen zum elektrischen Kontaktieren des Halbleiterbauelementes mit den Kontakten einer elektrischen Schaltung. Die Anschlussstellen sollten eine gewisse mechanische Festigkeit aufweisen, um auch automatisch über Bestückungsautomaten verarbeitet zu werden.

Das sogenannte "Die-Pad" 2 (Chip-Pad) dient zur Befestigung des Halbleiterchips. Das Leadframe 1 ist aus einer Aluminiumlegierung vom Typ EN AW 6060, EN AW 6063 oder EN AW 6016 hergestellt. Die Dicke des Leadframes beträgt vorzugsweise 0,08 mm bis 0,25 oder maximal 0,3 mm. Der Bereich des Chip-Pads und insbesondere der über ein Draht-Bond-Verfahren zu kontaktierenden Kontaktstellen 4 des Leadframes können selektiv beschichtet werden. Beispielsweise kann für das Draht-Bonden eine spezifische Goldbeschichtung vorgesehen sein, welche das Ultraschall-Draht-Bondverfahren ermöglicht.

Darüber hinaus besteht die Möglichkeit, das Chip-Pad 2 mit einer thermisch hochleitfähigen Beschichtung zu versehen, über welche der Chip auch mit dem Chip-Pad verklebt werden kann. Bei der Herstellung des Leadframes 1 wird über ein Folgeverbundwerkzeug mit hoher Geschwindigkeit ein Stanzprozess durchgeführt, welcher zur Geometrie des Leadframes wie sie Fig. 1 zeigt, führt. Es hat sich herausgestellt, dass insbesondere Aluminiumlegierungen vom Typ EN AW 6060, EN AW 6063 und EN AW 6016 im Zustand T4 besonders gut geeignet sind, entsprechende Stanzprozesse zu durchlaufen. Sie zeichnen sich besonders durch gute Umformbarkeit und eine hohe Formbarkeit und Stanzbarkeit aus.

Fig. 2 zeigt ausschnittsweise ein Ausführungsbeispiel eines Stanzgitters 5, welches ebenfalls aus einer Aluminiumlegierung vom Typ EN AW 6060, EN AW 6063 oder EN AW 6016 hergestellt werden kann. Das Stanzgitter 5 weist deutlich größere Strukturen als das Leadframe 1 auf und dient zur Kontaktierung von elektrischen Bauelementen einer elektrischen Schaltung, beispielsweise einer ABS- oder ESP-Steuerung eines Kraftfahrzeugs. Stanzgitter 5 werden auch zur elektrischen Verbindung von Beleuchtungselementen im Kraftfahrzeug eingesetzt. Darüber hinaus gibt es auch weitere Anwendungen von Stanzgittern zur Bereitstellung von elektrischen Verbindungen von elektrischen Bauelementen, welche auf den Stanzgittern 5 positioniert und mit diesen kontaktiert werden.

Die Kontaktierung erfolgt üblicherweise über ein Lotverfahren oder durch die Verwendung von leitfähigen und aushärtbaren Klebstoffen. Neben den elektrischen Verbindungen dienen sowohl Leadframes 1 als auch Stanzgitter 5 zum Abtransport von Wärme aus den Bauelementen der elektrischen Schaltung und damit auch zur Bereitstellung von thermischen Verbindungen der Bauelemente einer elektrischen Schaltung oder im Halbleiterbauelement.

Die in den Figuren 1 und 2 dargestellten elektrischen Verbindungen von elektrischen Bauelementen einer elektrischen Schaltung oder von Halbleiterbauelementen in Form von Leadframes oder Stanzgittern werden erfindungsgemäß aus einer Aluminiumlegierung vom Typ EN AW 6060, Typ EN AW 6063 oder EN AW 6016 hergestellt.

Die Aluminiumlegierung vom Typ EN AW 6060 weist folgende Legierungsbestandteile in Gew.-% auf: $0,30 % \leq Si \leq 0,6 %$ $0,10 % \leq Fe \leq 0,30 % ,$
Cu max. 0,10 %,
Mn max. 0,10 %,
$0,35 % \leq Mg \leq 0,6 % ,$
Cr max. 0,05 %,
Zn max. 0,15 %,
Ti max. 0,10 %,
Rest Al und unvermeidbare Verunreinigungen einzeln max. 0,05 Gew.-% in Summe max. 0,15 Gew.-%.

Die Aluminiumlegierung vom Typ EN AW 6063 weist folgende Legierungsbestandteile in Gew.-% auf: $0,20 \leq % Si \leq 0,6 %$
Fe max. 0,35 %,
Cu max. 0,10 %,
Mn max. 0,10 %,
$0,45 % \leq Mg \leq 0,9 % ,$
Cr max. 0,10 %,
Zn max. 0,10 %,
Ti max. 0,10 %,
Rest Al und unvermeidbare Verunreinigungen einzeln max. 0,05 Gew.-% in Summe max. 0,15 Gew.-%.

Die Aluminiumlegierung vom Typ EN AW 6016 weist die folgende Legierungszusammensetzung in Gew.-% auf: $1,0 % \leq Si \leq 1,5 % ,$
Fe max. 0,50 %,
Cu max. 0,20 %,
Mn max. 0,20 %,
$0,25 % \leq Mg \leq 0,6 % ,$
Cr max. 0,10 %,
Zn max. 0,20 %,
Ti max. 0,15 %,
Rest Al und unvermeidbare Verunreinigungen einzeln max. 0,05 Gew.-% in Summe max. 0,15 Gew.-%.

Alle drei Aluminiumlegierungen EN AW 6060, EN AW 6063 und EN AW 6016 zeichnen sich durch moderate bis geringe Mg-Gehalte, geringe Obergrenzen für die Kupfer- und Mangangehalte sowie moderate Eisengehalte auf. Die Eigenschaften hinsichtlich der thermischen und elektrischen Leitfähigkeit der Aluminiumlegierungen auch im warmausgelagerten Zustand sowie die in Bezug auf die Verwendung als elektrische Verbindung von Bauelementen einer elektrischen Schaltung oder von Halbleiterbauelementen notwendigen mechanischen Eigenschaften werden auf die Kombination der Auswahl dieser Legierungskomponenten zurückgeführt.

Von dem Aluminiumlegierungstyp EN AW 6060 wurden zwar bisher keine Messungen hinsichtlich der elektrischen Leitfähigkeit im warmausgelagerten Zustand durchgeführt, es wird aber davon ausgegangen, dass aufgrund der Legierungszusammensetzung ähnlich gute Werte erzielt werden, wie die nachfolgend dargestellten Werte für die Aluminiumlegierung vom Typ EN AW 6063 und EN AW 6016.

Alle genannten Messungen wurden gemäß der jeweiligen EN-Norm durchgeführt.

Die Aluminiumlegierung vom Typ EN AW 6016 weist im Vergleich zur Aluminiumlegierung vom Typ EN AW 6063 einen Überschuss an Silizium auf und kann insofern höhere Festigkeiten als die Aluminiumlegierung vom Typ EN AW 6036 beispielsweise im Zustand T6 zur Verfügung stellen.

Wie die Tabelle 1 zeigt, weist die Aluminiumlegierung vom Typ EN AW 6063 im Temperzustand T6, also nach einem Warmauslagern, eine Streckgrenze auf, welche zumindest im Bereich der Streckgrenze der bevorzugten Kupferlegierung CuNi2.5SiZn von 250 MPa liegt. Darüber hinaus liegt die elektrische Leitfähigkeit bei 52 % oberhalb der in Tabelle 1 angegebenen Kupferlegierung, wobei %-IACS als Einheit die Leitfähigkeit als Prozentwert der Leitfähigkeit von reinem, geglühten Kupfer (entsprechend 100 % IACS) ausgedrückt wird und einer Leitfähigkeit von 58 MS/m entspricht.

Über den Temperzustand der Legierung, wie hier am Beispiel der Aluminiumlegierung vom Typ EN AW 6063, können auch Zwischenwerte, wie beispielsweise T5 bereitgestellt werden, so dass entsprechende spezifische Werte für die Zugfestigkeit, Streckgrenze und auch Vickershärte durch den Temperzustand bereitgestellt werden können. Die Temperzustände der Aluminiumlegierungen vom Typ EN AW 6063 und EN AW 6016 können insofern spezifisch an Anforderungen des Fertigungsprozess von elektrischen Schaltungen oder Halbleiterbauelementen angepasst werden, um optimale Prozessbedingungen zur Verfügung zu stellen.

Bevorzugt werden die erfindungsgemäßen Aluminiumlegierungen in den Zustand T4 gebracht, welcher durch Lösungsglühen und Abschrecken eines kaltgewalzten Aluminiumlegierungsbandes bereitgestellt wird. Im Zustand T4 besitzen die Aluminiumlegierungen vom Typ EN AW 6060, EN AW 6063 und EN AW 6016 eine besonders hohe Umformbarkeit und ermöglichen einen präzisen Stanzvorgang der Stanzteile.

In Tabelle 1 ist darüber hinaus zu erkennen, dass die Zugfestigkeitswerte, die Streckgrenzwerte und auch die elektrische Leitfähigkeit der Aluminiumlegierung vom Typ EN AW 6016 nahezu identisch sind mit den Werten, welche für die Kupferlegierung CuNi2.5SiZn im Temperzustand R360 erreicht werden. Die Aluminiumlegierung EN AW 6016 ist daher im Zustand T6 besonders gut als Ersatz für die bisher verwendete Kupferlegierung geeignet.

Die Vergleichslegierungen vom Typ EN AW 5182 oder EN AW 3004 werden durch Wärmebehandlungen bei der Herstellung elektrischer Schaltungen oder Halbleiterbauelemente einer Entfestigung unterworfen, so dass hier die weichgeglühten Zustände 0 angegeben sind. Wie zu erkennen ist, weist eine Legierung vom Typ EN AW 3004 deutlich geringere mechanische Festigkeitswerte und Härtewerte auf, als die Referenzkupferlegierung CuNi2.5SiZn. Die Legierung EN AW 5182 reicht zwar an die Festigkeitswerte heran. Ihre deutlich geringere elektrische Leitfähigkeit zeigt jedoch, dass sie als Ersatz für die üblicherweise eingesetzte Kupferlegierung nicht geeignet ist.

Fig. 3 zeigt in einer schematischen Darstellung die verschiedenen Verfahrensschritte zur Herstellung elektrischer r Verbindungen von Bauelementen einer elektrischen Schaltung oder von Halbleiterbauelementen. Im Herstellschritt A wird zunächst ein Aluminiumband oder eine Aluminiumfolie aus einer der beiden erfindungsgemäßen Aluminiumlegierungen vom Typ EN AW 6060, EN AW 6063 oder EN AW 6016 hergestellt. Die Herstellung erfolgt im Verfahrensschritt A entweder durch diskontinuierliches Gießen eines Walzbarrens, Homogenisieren des Walzbarrens, Warmwalzen des Walzbarrens zu einem Warmband und Kaltwalzen des Warmbandes mit oder ohne Zwischenglühung an Enddicke, wobei das Band eine Enddicke von 0,2 mm bis 2 mm oder die Folie eine Enddicke von 20 µm bis 200 µm aufweist. Bevorzugt werden Enddicken von 0,10 mm bis 0,30 mm verwendet.

Alternativ zur Bereitstellung des Bandes durch Gießen eines Walzbarrens, vorzugweise im Direkt-Chill-Verfahren, kann auch ein kontinuierliches Gießen zur Bereitstellung eines Gießbandes mit anschließendem Warmwalzen und Kaltwalzen mit oder ohne Zwischenglühung genutzt werden, um ein Aluminiumband mit einer Enddicke von 0,2 mm bis 2 mm oder eine Aluminiumlegierungsfolie mit einer Enddicke von 20 µm bis 200 µm bereitzustellen.

Im Verfahrensschritt B gemäß dem Ausführungsbeispiel aus Fig. 3 wird die Wärmebehandlung des hergestellten Bandes oder der Folie durch Glühen des Bandes oder der Folie mit einem anschließenden Abschrecken durchgeführt. Hierdurch wird der Zustand T4 im Aluminiumlegierungsband bzw. im der Aluminiumlegierungsfolie eingestellt. Anschließend erfolgt im Verfahrensschritt C das Stanzen des Leadframes, des Stanzgitters bzw. der Stanzteile aus der Folie oder dem Band.

Der abschließende Verfahrensschritt D ist abhängig davon, ob ein Stanzgitter oder ein Leadframe hergestellt wird. In Verfahrensschritt D können beispielsweise bei der Herstellung eines Leadframes durch das Chip-Bonden, das Draht-Bonden und das Herstellen des Gehäuses des Halbleiterbauelementes während des "Molding"- und des "Post-Mold-Curing-"Schritts die Wärmebehandlungen des Leadframes erfolgen, sodass dieses am Ende des Verfahrensschrittes D im Zustand T6 vorliegt und die entsprechenden mechanischen Eigenschaften bereitstellen kann.

Gleiches gilt auch sofern ein hergestellte Stanzgitter bei der Herstellung von elektrischen Verbindungen von Bauelementen einer elektrischen Schaltung, beispielsweise Lötverfahren oder einem Umspritzen mit Kunststoff unterzogen werden, wobei ein Wärmeeintrag in die Stanzgitter 5 erfolgt.

Alternativ oder kumulativ dazu kann aber auch das Stanzgitter als auch das Leadframe mit einem parallelen Verfahrensschritt E beispielsweise einer Warm oder auch Kaltauslagerung unterzogen werden, um unmittelbar im Herstellprozess D die notwendigen mechanischen Eigenschaften bereitzustellen.

Im Verfahrensschritt D können darüber hinaus auch Oberflächenbehandlungsschritte erfolgen, um bestimmte Bereiche des Stanzgitters oder des Leadframes für die jeweilige technische Verwendung, beispielsweise "Chip-Bonding", "Draht-Bonding" oder Lötprozess vorzubereiten.

Besonders bevorzugt werden die Stanzgitter und Leadframes für die Bereitstellung von Leistungselektronik verwendet, da die Leitfähigkeitswerte der Aluminiumlegierungen oberhalb der bisher verwendeten Kupferlegierungen liegt. Weitere Verwendungen sind beispielsweise die Bereitstellung von Stanzgittern für die Elektronik in einem Kraftfahrzeug oder in Maschinensteuerungen oder dergleichen zur Vermeidung von Kabelanbindungen.

Das Stanzgitter kann beispielsweise die Leiterbahnen einer Leiterplatte (hier nicht dargestellt) bereitstellen. Teilweise werden die Stanzgitter auch unmittelbar mit Bauelementen bestückt und verlötet, so dass durch das Lötverfahren eine Aushärtung in den Zustand T6 der Legierung erfolgen kann.

Anders als andere AA6xxx Legierungen stellen die erfindungsgemäßen Legierungsvarianten EN AW 6060, EN AW 6063 oder EN AW 6016 besonders hohe Festigkeiten im Zustand T6 bei guter Korrosionsbeständigkeit und verbesserter elektrischer Leitfähigkeit im Verhältnis zur üblicherweise verwendeten Kupferlegierung zur Verfügung.

**Tabelle 1**

| Legierung | Temperzustand | Rₘ [MPa] | R_{p0,2} [MPa] | Elektr. Leitfähigkeit [% IACS] | Wärmeleitfähigkeit [W/mK] | Thermische Ausdehnung 10⁻⁶ [m/K] | Härte [HV] |
|---|---|---|---|---|---|---|---|
| CuNi2.5SiZn | R360 | 360 - 430 | 250 | 43 | 185 | 17 | 100-130 |
| EN AW 3004 | 0 | 170 | 60 | 42 | 160 | 23,2 | 46 |
| EN AW 5182 | 0 | 280 | 110 | 31 | 126 | 23,8 | 75 |
| EN AW 6063 | 0 | 100 | 50 | 57,5 | 218 | 23,5 | 55 |
| EN AW 6063 | T4 | 160 | 90 | 49,5 | 197 | 23,5 | 50 |
| EN AW 6063 | T5 | 215 | 175 | 55,5 | 209 | 23,5 | 65 |
| EN AW 6063 | T6 | 245 | 210 | 52 | 201 | 23,5 | 80 |
| EN AW 6016 | T6 | 280 | 235 | 46-49,5 | 190 | 23,5 | 85 |

## Patentansprüche

1. Verwendung einer AA6xxx Aluminiumlegierung für elektrische Verbindungen von elektrischen Bauelementen einer elektrischen Schaltung oder von Halbleiterbauelementen,
**dadurch gekennzeichnet, dass**
die Aluminiumlegierung eine Zusammensetzung vom EN AW 6016 aufweist.

2. Verwendung nach Anspruch 1,
**dadurch gekennzeichnet, dass**
die Aluminiumlegierung als Stanzteil, als gestanztes Leadframe (1) oder als Stanzgitter (5) für die elektrische Verbindung der elektrischen Bauelemente oder Halbleiterbauelemente verwendet wird.

3. Verwendung nach Anspruch 1 oder 2,
**dadurch gekennzeichnet, dass**
ein Aluminiumband, eine Aluminiumfolie oder ein Blech aus der Aluminiumlegierungen im Zustand T4 zur Herstellung der Stanzteile verwendet wird.

4. Stanzteil für eine elektrische Verbindung von elektrischen Bauelementen einer elektrischen Schaltung oder Halbleiterbauelementen,
**dadurch gekennzeichnet, dass**
das Stanzteil zumindest teilweise aus einer Aluminiumlegierung vom Typ EN AW 6060, EN AW 6063 oder vom Typ EN AW 6016 besteht.

5. Stanzteil nach Anspruch 4,
**dadurch gekennzeichnet, dass**
das Stanzteil aus einer Aluminiumlegierungsfolie mit einer Dicke von 20 µm bis 200 µm oder einem Aluminiumlegierungsband mit einer Dicke von 200 µm bis 2 mm hergestellt ist und optional den Zustand T4 aufweist.

6. Stanzteil nach Anspruch 4 oder 5,
**dadurch gekennzeichnet, dass**
die Aluminiumlegierung des Stanzteils nach der Herstellung der elektrischen Schaltung oder des Halbleiterbauelementes zumindest bereichsweise einen warmausgehärteten Zustand aufweist und/oder bereichsweise im Zustand T6 ist.

7. Stanzteil nach einem der Ansprüche 4 bis 6,
**dadurch gekennzeichnet, dass**
das Stanzteil ein Leadframe (1) eines Halbleiterbauelementes oder ein Stanzgitter (5) einer elektrischen Schaltung ist.

8. Verfahren zur Herstellung von Stanzteilen für elektrische Verbindungen von Bauelementen einer elektrischen Schaltung oder von Halbleiterbauelementen nach Anspruch 4 mit den folgenden Schritten,
- Bereitstellen eines Bandes, einer Folie oder eines Blechs bestehend aus einer Aluminiumlegierung nach Anspruch 4,
- Lösungsglühen des Bandes, der Folie oder des Blechs und Abschrecken, derart dass das Band, die Folie oder das Blech im Zustand T4 vorliegt,
- Stanzen des Bandes, der Folie oder des Blechs zur Bereitstellung von elektrischen Verbindungen von Bauelementen einer elektrischen Schaltung.

9. Verfahren nach Anspruch 8,
**dadurch gekennzeichnet, dass**
nach dem Stanzen des Bandes, der Folie oder des Blechs im Zustand T4 eine Kaltauslagerung und/oder eine Warmauslagerung vor der Weiterverarbeitung erfolgt.

10. Verfahren nach Anspruch 8 oder 9,
**dadurch gekennzeichnet, dass**
das Band, die Folie oder das Blech mit einem Verfahren aufweisend die folgenden Verfahrensschritte hergestellt wird:
- diskontinuierliches Gießen eines Walzbarrens,
- Homogenisieren des Walzbarrens,
- Warmwalzen des Walzbarrens zu einem Warmband und
- Kaltwalzen des Warmbandes mit oder ohne Zwischenglühung an Enddicke, wobei das Band auf eine Enddicke von 0,2 mm bis 2 mm und die Folie auf eine Enddicke 20 µm bis 200 µm gewalzt wird.

11. Verfahren nach einem der Ansprüche 8 bis 10,
**dadurch gekennzeichnet, dass**
das alternativ zum diskontinuierlichen Gießen durch kontinuierliches Gießen ein Gießband hergestellt wird und das Gießband durch Warm- oder Kaltwalzen auf eine Enddicke von 20 µm bis 200 µm zur Folie oder auf eine Enddicke von 0,2 mm bis 2 mm zum Band gewalzt wird.

12. Verfahren zur Herstellung einer elektrischen Schaltung oder eines Halbleiterbauelementes unter Verwendung von Stanzteilen nach einem der Ansprüche 4 bis 7.

13. Verfahren nach Anspruch 12,
**dadurch gekennzeichnet, dass**
die Stanzteile bereichsweise mindestens einer Oberflächenbehandlung unterzogen werden.

14. Verfahren nach Anspruch 12 oder 13,
**dadurch gekennzeichnet, dass**
die Stanzteile vor/während oder nach deren Verarbeitung zu einer elektrischen Schaltung oder einem Halbleiterbauelement Wärmebehandlungsschritten zur Aushärtung der Aluminiumlegierung unterzogen werden.

## Claims

1. Use of an AA6xxx aluminium alloy for electrical connections of electrical components of an electrical circuit or of semiconductor components, **characterised in that**
the aluminium alloy has a composition of type EN AW 6016.

2. Use according to Claim 1,
**characterised in that**
the aluminium alloy is used as stamped part, as stamped lead frame (1) or as stamped grid (5) for the electrical connection of the electrical components or semiconductor components.

3. Use according to Claim 1 or 2,
**characterised in that**
an aluminium strip, an aluminium foil or a sheet of the aluminium alloys in state T4 is used for manufacturing the stamped parts.

4. Stamped part for an electrical connection of electrical components of an electrical circuit or semiconductor components,
**characterised in that**
the stamped part consists at least partly of an aluminium alloy of type EN AW 6060, EN AW 6063 or of type EN AW 6016.

5. Stamped part according to Claim 4,
**characterised in that**
the stamped part is manufactured from an aluminium alloy foil with a thickness of 20 µm to 200 µm or an aluminium alloy strip with a thickness of 200 µm to 2 mm and optionally has state T4.

6. Stamped part according to Claim 4 or 5,
**characterised in that**
after the manufacture of the electrical circuit or the semiconductor component, the aluminium alloy of the stamped part has an artificially aged state at least in areas and/or is in state T6 in areas.

7. Stamped part according to any one of Claims 4 to 6,
**characterised in that**
the stamped part is a lead frame (1) of a semiconductor element or a stamped grid (5) of an electrical circuit.

8. Method for manufacturing stamped parts for electrical connections of components of an electrical circuit or of semiconductor components according to Claim 4 with the following steps:
- providing a strip, a foil or a sheet consisting of an aluminium alloy according to Claim 4,
- solution annealing of the strip, the foil or the sheet and quenching such that the strip, the foil or the sheet is present in state T4,
- stamping the strip, the foil or the sheet for providing electrical connections of components of an electrical circuit.

9. Method according to Claim 8,
**characterised in that**
after the stamping of the strip, the foil or the sheet in state T4, natural ageing and/or artificial ageing takes place before further processing.

10. Method according to Claim 8 or 9,
**characterised in that**
the strip, the foil or the sheet is manufactured by a method having the following method steps:
- discontinuous casting of a rolling ingot,
- homogenising the rolling ingot,
- hot rolling the rolling ingot into a hot strip, and
- cold rolling the hot strip with or without intermediate annealing to the final thickness, wherein the strip is rolled to a final thickness of 0.2 mm to 2 mm and the foil to a final thickness of 20 µm to 200 µm.

11. Method according to any one of Claims 8 to 10,
**characterised in that**
as an alternative to discontinuous casting, a cast strip is manufactured by continuous casting and the cast strip is rolled by hot or cold rolling to a final thickness of 20 µm to 200 µm into the foil or to a final thickness of 0.2 mm to 2 mm into the strip.

12. Method for manufacturing an electrical circuit or a semiconductor component using stamped parts according to any one of Claims 4 to 7.

13. Method according to Claim 12,
**characterised in that**
the stamped parts undergo at least one surface treatment in areas.

14. Method according to Claim 12 or 13,
**characterised in that**
the stamped parts, before/during or after being processed into an electrical circuit or a semiconductor component, undergo heat treatment steps for hardening the aluminium alloy.

## Revendications

1. Utilisation d'un alliage d'aluminium AA6xxx pour les connexions électriques de composants électriques d'un circuit électrique ou de composants semiconducteurs,
**caractérisée en ce que**
l'alliage d'aluminium possède une composition d'EN AW 6016.

2. Utilisation selon la revendication 1,
**caractérisée en ce que**
l'alliage d'aluminium est utilisé sous forme de pièce estampée, de grille de connexion (1) estampée ou de grille estampée (5) pour la connexion électrique des composants électriques ou des composants semiconducteurs.

3. Utilisation selon la revendication 1 ou 2,
**caractérisée en ce qu'**
une bande en aluminium, un film en aluminium ou une tôle constituée des alliages d'aluminium à l'état T4 est utilisé pour la fabrication des pièces estampées.

4. Pièce estampée pour une connexion électrique de composants électriques d'un circuit électrique ou de composants semiconducteurs, **caractérisée en ce que**
la pièce estampée se compose au moins partiellement d'un alliage d'aluminium de type EN AW 6060, EN AW 6063 ou du type EN AW 6016.

5. Pièce estampée selon la revendication 4,
**caractérisée en ce que**
la pièce estampée est fabriquée à partir d'un film en alliage d'aluminium ayant une épaisseur de 20 µm à 200 µm ou d'une bande en alliage d'aluminium ayant une épaisseur de 200 µm à 2 mm et présente optionnellement l'état T4.

6. Pièce estampée selon la revendication 4 ou 5,
**caractérisée en ce qu'**
après la fabrication du circuit électrique ou du composant semiconducteur, l'alliage d'aluminium de la pièce estampée présente au moins dans certaines zones un état de vieillissement accéléré et/ou se trouve dans certaines zones dans l'état T6.

7. Pièce estampée selon l'une des revendications 4 à 6,
**caractérisée en ce que**
la pièce estampée est une grille de connexion (1) d'un composant semiconducteur ou une grille estampée (5) d'un circuit électrique.

8. Procédé de fabrication de pièces estampées pour les connexions électriques de composants électriques d'un circuit électrique ou de composants semiconducteurs selon la revendication 4, comprenant les étapes suivantes:
- fourniture d'une bande, d'un film ou d'une tôle constitué d'un alliage d'aluminium selon la revendication 4,
- recuit de mise en solution de la bande, du film ou de la tôle et trempe de telle sorte que la bande, le film ou la tôle se trouve dans l'état T4,
- estampage de la bande, du film ou de la tôle en vue de fournir des connexions électriques de composants d'un circuit électrique.

9. Procédé selon la revendication 8,
**caractérisé en ce qu'**
un vieillissement naturel et/ou un vieillissement accéléré sont effectués après l'estampage de la bande, du film ou de la tôle à l'état T4, avant la transformation.

10. Procédé selon la revendication 8 ou 9,
**caractérisé en ce que**
la bande, le film ou la tôle est fabriqué avec un procédé comprenant les étapes suivantes:
- coulée discontinue d'un lingot de laminage,
- homogénéisation du lingot de laminage,
- laminage à chaud du lingot de laminage en une bande laminée à chaud et
- laminage à froid de la bande laminée à chaud avec ou sans recuit intermédiaire à l'épaisseur finale,
la bande étant laminée à une épaisseur finale de 0,2 mm à 2 mm et le film étant laminé à une épaisseur finale de 20 µm à 200 µm.

11. Procédé selon l'une des revendications 8 à 10,
**caractérisé en ce qu'**
en variante à la coulée discontinue, une bande de coulée est produite par coulée continue et, par laminage à chaud ou à froid, la bande de coulée est laminée à une épaisseur finale de 20 µm à 200 µm pour former un film ou à une épaisseur finale de 0,2 mm à 2 mm pour former une bande.

12. Procédé de fabrication d'un circuit électrique ou d'un composant semiconducteur en utilisant des pièces estampées selon l'une des revendications 4 à 7.

13. Procédé selon la revendication 12,
**caractérisé en ce que**
les pièces estampées sont soumises au moins à un traitement de surface dans certaines zones.

14. Procédé selon la revendication 12 ou 13,
**caractérisé en ce qu'**
avant/pendant ou après leur mise en oeuvre en un circuit électrique ou un composant semiconducteur, les pièces estampées sont soumises à des étapes de traitement à chaud en vue du durcissement de l'alliage d'aluminium.
